# EUROPÄISCHE PATENTANMELDUNG

(11) **EP 0 126 939 A1**
(43) Veröffentlichungstag der Anmeldung: **05.12.1984**
(21) Anmeldenummer: 84104252.6
(22) Anmeldetag: 14.04.1984
(51) Int. Cl.: E04C 2/22, E04C 2/32

(54) **Dünnschalige Formstücke aus kunststoff- oder bitumengebundenen Verbundstoffen**

(30) Priorität: 21.04.1983 CH 2164/83
(71) Anmelder: Amrotex AG, CH-8750 Glarus (CH)
(72) Erfinder: Gmür, Peter, CH-8603 Schwerzenbach (CH)
(74) Vertreter: Scheidegger, Werner & Co.

(57) **Zusammenfassung**

Dünnschatige Formstücke (1) aus kunststoff- oder bitumengebundenem Verbundwerkstoff, insbesondere profilierte Bauelemente zur Abdichtung und/oder Belichtung weisen eine vorzugsweise streifenweise Verstärkung (4) mindestens im Bereich der höchsten kritischen Zugbeanspruchung, z.B. im Wellental einer Wellplatte, auf, wobei die Verstärkung stoffschlüssig mit dem Formstück verbunden ist.

## Beschreibung

Dünnschalige Formstücke aus ganz oder teilweise kunststoff- oder bitumengebundenen Verbundwerkstoffen, wie z.B. ungesättigtem Polyester, Polymerbeton, bitumengebundenen Materialien und ähnliches für Anwendungen, wo eine verhältnismässig hohe Biege-und/oder Zugbeanspruchung auftritt, wiez.B. für grossflächige Dachabdeckungen werden in der Regel zur Erhöhung des Widerstandsmomentes und damit der Steifigkeit, profiliert.

Solche Bauelemente sind aber alle mit dem Nachteil behaftet, dass sie hohe Lasten, insbesondere Ei.nzellasten, wie sie z.B. beim Begehen durch Personen auftreten, nicht mit ausreichender Sicherheit aufnehmen können.

Aus statischen und/oder Unfallrisikogründen ist deshalb die Anwendung dieser Elemente nur begrenzt möglich oder setzt eine entsprechend aufwendige Unterkonstruktion voraus, was jedoch in den meisten Fällen nicht wirtschaftlich ist. In der Praxis versucht man diese Nachteile dadurch zu beheben, indem man durch Einbettung von Verstärkungsmaterialien, wie z.B. Geweben, Vliesen, Netzen, Kurzfasern usw. die mechanischen Eigenschaften des Verbundstoffes verbessert. Selbst diese Massnahmen genügen nicht, die Biegezugfestigkeit bei dünnschaligen Bauelementen, die höheren Belastungen ausgesetzt sind, wie z.B. Wellplatten, so zu verbessern, dass bei wirtschaftlich vertretbaren Stützabständen von >0,6 m in der Anwendung auftretende Einzellasten mit der geforderten Sicherheit aufgenommen werden können.

Ueberraschenderweise wurde nun gefunden, dass die Bruchlast eines dünnschaligen Formteiles aus kunststoff- oder bitumengebundenen Verbundwerkstoffen eine unerwartet hohe Verbesserung erfährt, wenn der Formteil mindestens an seiner im kritischen Anwendungsfall am stärksten auf Zug beanspruchten Stelle von der Oberfläche her verstärkt wird. Die Verstärkung erfolgt also nicht durch Einbauen von Verstärkungsmaterial in das Formstück, sondern durch Anbringen einer äusseren Verstärkung am in der Regel fertig geformten Teil.

Gegenstand der vorliegenden Erfindung ist daher ein dünnschaliges Formstück aus einem kusntstoff-oder bitumengebundenen Verbundwerkstoff, insbesondere ein profiliertes Bauelement für hohe Belastung, welches dadurch gekennzeichnet ist, dass es mindestens im Bereich der höchsten kritischen Zugbeanspruchung mit einem Verslärkungsmaterial stoffschlüssig verbunden wird.

Die Erfindung ist von besonderem Interesse für profilierte Formstücke, wie Wellplatten und andere profilierte Bauelemente, wie sie für z.B. Bedachungen verwendet werden, wo eine grosse Biege- und/oder Zugbeanspruchung auftritt. Das gilt z.B. für erhöhte Einzellasten beim Begehen, ermöglicht andererseits aber auch die Vergrösserung der Stützweiten im Rahmen der zulässigen Verkehrslasten. Auch für flache Platten ist die erfindungsgemässe Verstärkung von Vorteil.

Das kunststoff- oder bitumengebundene Material, das im folgenden zur Vereinfachung "Trägermaterial" genannt wird, kann aus unverstärktem Bindemittel, eventuell mit Füllstoffen angereichert, bestehen. Bevorzugt enthält das Trägermaterial eine Faserverstärkung aus anorganischen und/oder organischen Fasern, die in der Masse gleichmässig verteilt oder aber auch in Form von Geweben, Vliesen, Fasersträngen etc. eingesetzt werden können.

Als Verstärkungsmaterialien kommen alle natürlichen, halbsynthetischen und synthetischen Materialien in Frage. Neben der Zugfestigkeit und der Bruch - dehnung ist vor allem der E-Modul für die Wirkungsweise des Verstärkungsmaterials massgebend.Wird eine Erhöhung der Bruchlast gefordert, so muss der E-Modul des Verstärkungsmaterials grösser sein als derjenige des Trägermaterials. Wird nur eine Nachbruchsicherheit gefordert,um.z.B. das Unfallrisiko zu vermindern, kann der E-Modul des Verstärkungsmaterials kleiner sein als derjenige des Trägermaterials. Auch eine Kombination von Verstärkungsmaterialien unterschiedlichen E-Moduls können zur Anwendung gelangen. Als Verstärkungsmaterialien kommen in Betracht: Gewebe, Gelege, Geflechte, Netze, Vliese, Fäden, Faserstränge, Fadenscharen usw. sowie Bleche, Platten,Folien, Beschichtungen, Drähte, Gitter usw. aus Glas, Kunststoffen, Elastomeren, Metall, keramisches Material usw.

Bei einer Wellplatte bilden die Unterseiten der Wellentäler die am stärksten beanspruchten Stellen; die Verstärkung erfolgt daher bevorzugt in Richtung des Wellentales an dessen Unterseite mit Hilfe eines durchgehenden oder unterbrochenen Streifens, dessen Breite bestimmt wird vom Querschnitt und der Zugfestigkeit des Verstärkungsmaterials sowie der Beschaffenheit des Trägermaterials, resp. vom erwünschten Verstärkungsgrad.

Der Verstärkungsstreifen kann an der am meisten auf Zug beanspruchten Seite an einem oder mehreren Wellentälern und/oder Wellenbergen der gleichen Plattenseite angebracht werden.

Für bestimmte Anwendungen ist es auch möglich, zusätzlich auf Druck beanspruchte Bereiche mit Verstärkungen zu versehen.

Bei ebenen Platten, insbesondere bei grossformatigen ebenen Platten, kann die Verstärkung gleichmässig auf die ganze Fläche verteilt werden, oder aber z.B. in Form von Quer- und/oder Längsstreifen resp. von Diagonalstreifen, die in bestimmten Abständen zueinander aufgetragen werden, aufgebracht werden.

Im allgemeinen wird das Verstärkungsmaterial mit Hilfe eines geeigneten hochfesten Klebstoffes mit dem Trägermaterial stoffschlüssig verbunden. Geeignete Kleber sind z.B. solche auf Basis von handelsüblichen Reaktionsharzen, wie z.B. Epoxiharze, ungesättigte Polyesterharze, Vinylesterharze, Polyurethane usw.

Geeignete Kunststoffe können gegebenenfalls auch direkt auf den Träger aufgeschmolzen oder in Lösung aufgetragen werden.

Das Verstärkungsmaterial kann mit einer zusätzlichen Deckschicht versehen werden, um das Material gegen Korrosion usw. zu schützen. Diese Deckschicht kann zugleich das Klebemittel sein und den Verstärkungsstreifen ganz durchdringen.

In der beiliegenden Zeichnung ist ein Beispiel einer verstärkten Wellplatte dargestellt.

Die Wellplatte 1 aus Polymerbeton ist auf der nach innen gerichteten Oberfläche 2 des Wellentales mit einer Klebstoffschicht 3 und einem Gewebestreifen aus Glasfasern 4 versehen. Auf diese Weise liessen sich folgende Verbesserungen erzielen:
Beispiel:

Das Beispiel ist eine Polymerbeton-Wellplatte in den Abmessungen nach SIA-Norm 175 bestehend aus 6% PMMA Harz, 70 % Quarzsand, 19 % Quarzmehl, 5 % Kieselrauch. Die Platte wurde mit einem 7,5 cm breiten Streifen Glasfasergewebe, Kette 7,2 Faden/cm, 2 x 136 tex, Schuss 5 x 1 Faden/cm, 2 x 136 tex, Reisskraft ca. .86 kg/cm, mittels Epoxy-Kleber "GRILONIT" (der Ems Chemie), jeweils an den unteren Bereichen der Wellentäler stoffschlüssig verbunden.

Das Aufbringen der Verstärkungselemente im angeführten Beispiel erfolgte auf bereits geformte und abgebundene Wellplatten auf folgende Art und Weise:
Die in Rollenform vorliegenden Glasgewebestreifen werden mittels Vorschubmechanismus abgewickelt und durch eine Dosierstation geführt, in der sie zugleich mit Klebemittel zwangsweise getränkt werden. Anschliessend werden die so vorbehandelten Verstärkungsstreifen mit Hilfe geeigneter Greifvorrichtungen an den Anfang der Wellentäler der unterhalb der Tränkstation befindlichen Wellplatte angesetzt. Daraufhin wird die Platte in Abrollrichtung des Verstärkungsstreifens synchron mit demselben in Bewegung gesetzt. Durch die mitlaufenden Anpressrollen werden die Streifen mit der Platte stoffschlüssig verbunden. Ein Schneidmechanismus trennt den quasi endlosen Verstärkungsstreifen nach Erreichen der gewünschten Länge. Die so behandelten Platten werden gestapelt. Bei Normaltemperatur erfolgt die Aushärtung des Harzes in diesem Zustand innerhalb ca. 24 Stunden.

Die Erfindung beschränkt sich nicht auf das oben erwähnte Ausführungsbeispiel. Aehnliche, kontinuierliche oder diskontinuierliche Verfahren zum Aufbringen der Verstärkungselemente und des Klebers führen zu vergleichbaren Ergebnissen, vorausgesetzt dass ein stoffschlüssiger Verbund zwischen Verstärkung und Trägerplatte sichergestellt ist.

## Patentansprüche

1. Dünnschalige Formstücke aus kunststoff-oder bitumengebundenem Verbundwerkstoff, insbesondere profilierte Bauelemente zur Abdichtung und/oder Belichtung, dadurch gekennzeichnet, dass sie mindestens im Bereich und/oder Bereichen der höchsten kritischen Zugbeanspruchung von aussen mit einem Verstärkungsmaterial stoffschlüssig verbunden sind.

2. Formstücke nach Anspruch 1, dadurch gekennzeichnet, dass auch in auf Druck beanspruchten Bereichen Verstärkungsmaterial angebracht ist.

3. Formstücke nach Patentanspruch 1 oder 2, dadurch gekennzeichnet, dass das Verstärkungsmaterial streifenförmig angebracht ist.

4. Formstück nach den Patentansprüchen 1 bis 3, dadurch gekennzeichnet, dass es eine Wellplatte ist und die Verstärkung in Form von durchgehenden oder unterbrochenen, in Längsrichtung der Welle verlaufenden Streifen an der am meisten auf Zug beanspruchten Seite an einem oder mehreren Wellentälern und/oder Wellenbergen der gleichen Plattenseite angebracht ist.

5. Formstücke nach einem der Patentansprüche 1 bis 4, dadurch gekennzeichnet, dass das Material aus organischen und/oder anorganischen bzw. metallischen, gepressten, gegossenen, laminierten oder extrudierten dünnwandigen Flächen- oder Raumelementen besteht.

6. Formstücke nach einem der Patentansprüche 1 bis 5, dadurch gekennzeichnet, dass die Verstärkung aus organischen und/oder anorganischen Geweben, Vliesen, Netzen, Geflechten, Endlosfäden, Fasern oder Fadensträngen, besteht.

7. Formstücke nach einem der Patentansprüche 1 bis 5, dadurch gekennzeichnet, dass die Verstärkung aus Metall, Kunststoff, Elastomeren, Papier oder keramischem Material, vorzugsweise in Form von streifenförmigen Blechen, Platten, Folien, Gittern oder Drähten besteht, wobei die Folien gegebenenfalls fibrilliert und/oder vorgestreckt sind.

8. Formstücke nach einem der Patentansprüche 1 bis 5, dadurch gekennzeichnet, dass die Verstärkung in Form einer Beschichtung vorliegt, z.B. aus gegebenenfalls faserverstärktem Kunststoff.

9. Formstücke nach einem der Patentansprüche 1 bis 8, dadurch gekennzeichnet, dass die Verstärkung einen höheren E-Modul als das Trägermaterial aufweist.

10. Formstücke nach einem der Patentansprüche 1 bis 8, dadurch gekennzeichnet, dass die Verstärkung einen niedrigeren E-Modul als das Trägermaterial aufweist.

11. Formstücke nach einem der Patentansprüche 1 bis 8, dadurch gekennzeichnec, dass das Verstärkungsmaterial aus einer Kombination von Materialien mit höherem und niedrigerem E-Modul als das Trägermaterial besteht.

12. Formstücke nach einem der Patentansprüche 1 bis 11, dadurch gekennzeichnet, dass die Verstärkung mit Hilfe eines Klebstoffes mit dem Formteil verbunden ist.

13. Formstücke nach Patentanspruch 12, dadurch gekennzeichnet, dass die Verstärkung aus Glasfasergewebestreifen besteht und dass der Klebstoff ein Epoxiharz ist.

14. Formstücke nach Patentanspruch 12 oder 13, dadurch gekennzeichnet, dass die Verstärkung mit einer Schutzschicht versehen ist, die gegebenenfalls vom Klebstoff selbst gebildet ist.

15. Verfahren zur Herstellung eines dünnschaligen Formstückes nach einem der Ansprüche 1-14, dadurch gekennzeichnet, dass das Verstärkungsmaterial erst nach dem eigentlichen Formgebungsprozesses des Formstückes auf die ausgewählten Bereiche bzw. Abschnitte des letzteren aufgebracht wird.

16. Verfahren nach Anspruch 15, dadurch gekennzeichnet, dass das Verstärkungsmaterial vor dem Aushärten des Formstückes auf letzteres aufgebracht wird.

17. Verfahren nach Anspruch 15, dadurch gekennzeichnet, dass das Verstärkungsmaterial nach dem Aushärten des Formstückes auf letzteres aufgebracht wird.
